# EUROPÄISCHE PATENTSCHRIFT

(11) **EP 0 092 230 B1**
(45) Veröffentlichungstag und Bekanntmachung des Hinweises auf die Patenterteilung: **07.01.1988**
(21) Anmeldenummer: 83103775.9
(22) Anmeldetag: 19.04.1983
(51) Int. Cl.: B05D 5/00, B05D 1/00, B41J 3/04

(54) **Verfahren zum Erzeugen einer lyophoben Schicht**
Method of producing a lyophobic coating
Procédé pour fabriquer une couche lyophobe

(30) Priorität: 21.04.1982 DE 3214804
(43) Veröffentlichungstag der Anmeldung: 26.10.1983
(73) Patentinhaber: SIEMENS AKTIENGESELLSCHAFT, 80333 München (DE)
(72) Erfinder: Nilsson, Kenth, Dipl.-Ing., S-184 00 Akersberga (SE); Schulte, Rolf, D-8520 Erlangen (DE)

(56) Entgegenhaltungen:
- FR-A- 2 379 889
- GB-A- 2 049 483
- IBM TECHNICAL DISCLOSURE BULLETIN, Band 22, Nr. 5, Oktober 1979, Seiten 1965-1966, New York, US; R.W. BAKER: "Surface treatment of nozzles for ink jet printers"
- IDEM

## Beschreibung

Die Erfindung betrifft ein Verfahren zum Erzeugen einer lyophoben Schicht auf dem Düsenträger eines mit Flüssigkeitströpfchen arbeitenden Schreibgerätes.

Ein solches Schreibgerät ist durch die DE-OS-2 527 647 bekannt. Zum Schreiben ist mindestens eine in dem Träger angeordnete Düse vorhanden, aus der bei Bedarf Schreibflüssigkeit herausgestossen und auf einen vor der Austrittsöffnung der Düse angeordneten Aufzeichnungsträger aufgebracht wird.

Um zu verhindern, dass die dem Aufzeichnungsträger zugewandte Seite des Düsenträgers durch heraussickernde Schreibflüssigkeit benetzt wird und dadurch Schreibartefakte entstehen, die das Schriftbild stören, kann der Düsenträger auf der genannten Seite mit einer Schicht versehen werden, deren Oberflächenspannung niedriger als die Oberflächenspannung der Schreibflüssigkeit ist. Diese lyophoben, d.h. flüssigkeitsabstossenden Schichten können aus Polyäthylen oder Polytetrafluoräthylen bestehen.

Polytetrafluoräthylen-Schichten können bekannterweise durch Aufsintern des pulverförmigen oder dispergierten Ausgangsmaterials erzeugt werden. Bei diesem Verfahren ist es schwer, die Auftragsdicke zu steuern. Ferner wird die Oberfläche leicht körnig, und eine partielle Überdeckung der Düsenöffnungen lässt sich schwer vermeiden.

Der Erfindung liegt die Aufgabe zugrunde, eine Schicht mit der geforderten niedrigen Oberflächenspannung zu schaffen, die gleichmässig und porenfrei ist, die die Düsenöffnungen nicht überdeckt, und deren Auftragsdicke leicht zu steuern ist. Sie muss ausserdem weitere Anforderungen bezüglich Haftfestigkeit, Abrieb- und Ritzfestigkeit erfüllen.

Diese Aufgabe ist erfindungsgemäss dadurch gelöst, dass die Schicht aus einer organischen Verbindung in einer Hochfrequenz-Niederdruck-Glimmentladung direkt auf dem Düsenträger erzeugt wird. Dazu werden die Düsenträger in eine Vakuumkammer gebracht, die nach dem Evakuieren mit einer beispielsweise fluorhaltigen, gasförmigen Verbindung durchströmt wird, wobei ein Druck von 10-² bis 10 mbar eingestellt und aufrechterhalten wird. Des weiteren wird in der genannten Kammer eine Hochfrequenz-Glimmentladung gezündet, in deren zeitlichem Verlauf auf den Düsenträgern eine dünne Schicht aus einem Fluorpolymer gebildet wird. Die Ankopplung der Hochfrequenzenergie kann dabei in bekannter Weise kapazitiv mit Hilfe zweier innerhalb oder auch ausserhalb der Kammer befindlichen Elektroden oder induktiv mit Hilfe einer um die Kammer gelegten Spule erfolgen. Die Anregungsfrequenz beträgt 0,1 MHz bis 30 MHz. Die erhaltenen Fluorpolymerschichten sind sehr gleichmässig und überdecken nicht die^{*} Düsenöffnungen des Düsenträgers; sie besitzen ausreichende Haft-, Abrieb- und Ritzfestigkeit, und die Schichtdicke ist über die Dauer der Glimmentladung auf sehr einfache Weise regulierbar.

In der Veröffentlichung im IBM Technical Disclosure Bulletin Band 22, Nr. 5, Oktober 1979, Seiten 1965-1966 ist zwar die Herstellung einer flüssigkeitsabsorbierenden Schicht auf dem Düsenträger eines mit Flüssigkeitströpfchen arbeitenden Schreibgerätes bekannt. Der Unterschied besteht aber in der Art des Aufbringens der lyophoben Schicht auf den Düsenträger. Während dazu erfindungsgemäss eine Hochfrequenz-Niederdruck-Glimmentladung in einer gasförmigen organischen Verbindung durchgeführt wird, wird nach der IBM-Veröffentlichung eine Lösung des lyophoben Materials auf den Düsenträger aufgebracht und anschliessend getrocknet.

In der GB 2 049 483 A ist eine Einspritzanlage für Verbrennungsmotoren beschrieben, bei der eine Abgasrückführung vorgesehen ist, die Ansaugluft mit Wasserdampf und Schwefeldioxid vermischt. Deshalb bildet sich im Einspritzventil ein korrosives Kondensat. Die Korrosionsprodukte und Bleisulfatablagerungen aus dem verbleiten Kraftstoff führen dann zu einer allmählichen Verengung des Zumessspaltes des Einspritzventils. Um zu vermeiden, dass Ablagerungen auf den gefährdeten Oberflächen des Einspritzventils entstehen, wird im Bereich des Zumessspaltes eine lyophobe Beschichtung aus einer Polymerisatschicht aufgelegt. Bei dieser Polymerisatschicht handelt es sich zwar um eine Glimmpolymerisatschicht, zu deren Herstellung organische Verbindungen dienen. Aufgrund eines verschiedenartigen Aufbaus, einer unterschiedlichen Geometrie und/oder unterschiedlichen Grösse der Düsenöffnungen eines Schreibgerätes und des Zumessspaltes eines Einspritzventiles ist es aber für einen Fachmann auf dem Gebiet der Tintenstrahldrucker nicht naheliegend, Anleihen auf dem Gebiet der Einspritzanlagen für Kraftfahrzeuge zu machen.

Die Erfindung ist nachfolgend anhand eines in der Zeichnung dargestellten Ausführungsbeispieles näher erläutert.

In dem Ausführungsbeispiel ist eine kapazitive Ankopplung der Hochfrequenzenergie beschrieben. In der Figur ist eine Vakuum- oder Entladungskammer gezeigt mit einem Glaszylinder 1 und mit zwei Elektroden 2 und 3. Die Elektrode 2 ist über eine Verbindungsleitung 4 und die Elektrode 3 über ein Abführungsrohr 5 für Reaktionsgase und über einen Deckel 6 der Entladungskammer und schliesslich über eine Verbindungsleitung 7 mit einem Hochfrequenzgenerator 8 verbunden. Die Elektrode 2 kann mehrere zu beschichtende Düsenträger 9 gleichzeitig aufnehmen und wird durch einen Wasserkreislauf gekühlt. Die Düsenträger 9 liegen auf der Elektrode 2. Die Elektrode 3 mit dem Abführungsrohr 5 ist durch bekannte und daher nicht dargestellte Mittel in der Höhe verstellbar, so dass ein beliebiger Abstand der Elektroden 2 und 3 eingestelltwerden kann. Die Entladungskammer besitzt ausser dem Abführungsrohr 5 für Reaktionsgase auch ein Zuführungsrohr 10.

Nach dem Einbringen der Düsenträger wird die geschlossene Kammer durch das Abführungsrohr 5 mit einer Vakuumpumpe auf ca. 10-³ mbar evakuiert. Daraufhin wird durch das Zuführungsrohr 10 gasförmiges Octafluorcyclobutan, C₄F₈, zugeführt. Durch ein konventionelles und daher nicht dargestelltes Drosselventil in der Gasabführung, wird das Saugvermögen der Vakuumpumpe dann soweit herabgesetzt, dass sich ein Arbeitsdruck von 1,0 mbar einstellt. Zur Zündung der Glimmentladung wird an die Anschlüsse 4 und 7 eine von dem Hochfrequenzgenerator 8 gelieferte Hochfrequenzspannung angelegt. Die Frequenz beträgt 1 MHz. Im Verlauf von 5 Minuten wird auf den Düsenträgern eine Schicht von ca. 0,7 pm Dicke gebildet.

## Patentansprüche

1. Verfahren zum Erzeugen einer lyophoben Schicht auf dem Düsenträger eines mit Flüssigkeitströpfchen arbeitenden Schreibgerätes, dadurch gekennzeichnet, dass die Schicht in einer Hochfrequenz-Niederdruck-Glimmentladung aus einer organischen Verbindung direkt auf dem Düsenträger (9) erzeugt wird.

2. Verfahren nach Anspruch 1, dadurch gekennzeichnet, dass die organische Verbindung fluorhaltig ist.

3. Verfahren nach Anspruch 1 oder 2, dadurch gekennzeichnet, dass die organische Verbindung eine Perfluorkohlenstoff-Verbindung ist.

4. Verfahren nach Anspruch 1 oder 2, dadurch gekennzeichnet, dass als organische, fluorhaltige Verbindung Tetrafluoräthylen, Hexafluorpropylen, Perfluorbutylen, Octafluorcyclobutan oder Perfluorcyclohexan verwendet wird.

5. Verfahren nach einem der Ansprüche 1 bis 4, dadurch gekennzeichnet, dass während der Glimmentladung ein Gasdruck der Ausgangsverbindung von 10-² bis 10 mbar aufrechterhalten wird.

6. Verfahren nach einem der Ansprüche 1 bis 5, dadurch gekennzeichnet, dass die Anregungsfrequenz der Glimmentladung 0,1 MHz bis 30 MHz beträgt.

## Claims

1. A process for the production of a lyophobic coating on the nozzle carrier of a recording device which operates with droplets of liquid, characterised in that the coating is produced directly on the nozzle carrier (9) from a organic compound in a high-frequency low-pressure glow discharge.

2. A process as claimed in Claim 1, characterised in that the organic compound contains fluorine.

3. A process as claimed in Claim 1 or 2, characterised in that the organic compound is a perfluorocarbon compound.

4. A process as claimed in Claim 1 or 2, characterised in that tetrafluoroethylene, hexafluoropropylene, perfluorobutylene, octafluorocyclobutane, or perfluorocyclohexane is used as organic, fluorine-containing compounds.

5. A process as claimed in one of Claims 1 to 4, characterised in that during the glow discharge, a gas pressure of the starting compound of 10-² to 10 mbar is maintained.

6. A process as claimed in one of Claims 1 to 5, characterised in that the excitation frequency of the glow discharge is 0.1 MHz to 30 MHz.

## Revendications

1. Procédé de production d'une couche lyophobe sur le porte-buses d'une imprimante fonctionnant avec des gouttelettes de liquide, caractérisé en ce qu'il consiste à produire la couche directement sur le porte-buses (9) à partir d'un composé organique par une décharge lumineuse à haute fréquence et à basse pression.

2. Procédé suivant la revendication 1, caractérisé en ce que le composé organique est fluoré.

3. Procédé suivant la revendication 1 ou 2, caractérisé en ce que le composé organique est un composé perfluoré.

4. Procédé suivant la revendication 1 ou 2, caractérisé en ce qu'il consiste à utiliser, comme composé organique fluoré, du tétrafluoroéthy- lène, de l'hexafluoropropylène, du perfluorobu- tylène, de l'octafluorocyclobutane ou de perfluorocyclohexane.

5. Procédé suivant l'une des revendications 1 à 4, caractérisé en ce qu'il consiste à maintenir pendant la décharge lumineuse une pression gazeuse du composé de départ de 10-² à 10 mbar.

6. Procédé suivant l'une des revendications 1 à 5, caractérisé en ce que la fréquence d'excitation de la décharge lumineuse est comprise entre 0,1 MHz et 30 MHz.
